# EUROPÄISCHE PATENTANMELDUNG

(11) **EP 1 421 881 A1**
(43) Veröffentlichungstag der Anmeldung: **26.05.2004**
(21) Anmeldenummer: 03026529.2
(22) Anmeldetag: 18.11.2003
(51) Int. Cl.: A47G 9/10

(54) **Körpergerechtes Kissen**

(30) Priorität: 25.11.2002 DE 20218259 U
(71) Anmelder: DuPont Sabanci Polyester GmbH, 59071 Hamm (DE)
(72) Erfinder: Musch, Jürgen, Dr., 59514 Welver-Stocklarn (DE)
(74) Vertreter: Freiherr von Wittgenstein, Arved, Dr.

(57) **Zusammenfassung**

Die Erfndung betrifft ein körpergerechtes Kissen mit einem Körper (1) aus Kunststoff-Fasern, einer Unterseite (2), vier Seitenflächen (3a, 3b, 3c, 3d) und einer Oberseite (4), wobei die Oberseite (4) etwa in der Mitte eine rinnenförmige Vertiefung (5) aufweist, die sich von einer Seitenfläche (3b) zur gegenüberliegenden Seitenfläche (3d) erstreckt und wobei die Kunststoff-Fasern einen verfestigten Block bilden, der zum überwiegenden Anteil aus Polyesterbasisfasern und zum kleineren Teil aus Polyesterbinderfasern besteht.

## Beschreibung

Die vorliegende Erfindung betrifft ein körpergerechtes Kissen, dessen Oberseite eine rinnenförmige Vertiefung aufweist, die sich von einer Seitenfläche zur gegenüberliegenden Seitenfläche erstreckt und dessen Kern aus einer speziellen Kunstfasermischung besteht.

Körpergerechte Kissen sind prinzipiell bekannt, und die derzeit im Handel erhältlichen körpergerechten Kissen weisen in der Regel einen Latexkern auf. Verbrauchertests haben jedoch ergeben, daß derartige Kissen hinsichtlich ihres Komforts und ihrer Leistungsfähigkeit für einen entspannenden und erholsamen Schlaf zu sorgen nicht ganz zufriedenstellend sind.

Des weiteren ist beispielsweise aus der WO 99/16705 bekannt, Bettdecken, Kissen und dergleichen mit einem aus Cellulosefasern und Polyesterfasern bestehenden Füllmaterial zu füllen.

Die EP-A-0 633 338 beschreibt ein schwer entflammbares Kissen aus einem Polyesterkern und einem vom Polyesterkern trennbaren Überzug, wobei der Polyesterkern aus einem binderverfestigten Vliesstoff-Block besteht und wobei die Fasern und Filamente des Polyesterkerns und der Hülle aus einem flammfest modifizierten Polyester aufgebaut sind. Bei einer besonderen Ausgestaltung kann dieses Kissen zusätzlich zu dem Vliesstoff-Block eine zylinderförmige Vliesstoffrolle aufweisen, die aus dem gleichen Material besteht. Die Form des Kissens, mit oder ohne Vliesstoffrolle, entsprechen nicht den Anforderungen, die an ein körpergerecht geformtes Kissen gestellt werden. Als Polyesterfasern kommen insbesondere flammfest modifizierte Polyethylenterephthalat-Stapelfasern sowie als Binderfasern Bikomponentenfasern vom Kern-Mantel-Typ mit einem Kern aus flammfest modifiziertem Polyethylenterephthalat in Betracht.

Die WO 96/27315 beschreibt ein körpergerecht geformtes Kissen, welches eine mit Wasser gefüllte flache Kammer aufweist und im übrigen komprimierbares Polyesterfüllmaterial enthält. Über die Natur des Polyestermaterials werden keine näheren Angaben gemacht.

Die WO 99/37188 betrifft ein aufblasbares therapeutisches Kissen, dessen Oberteil körpergerecht geformt ist und Fasermaterial, unter anderem Polyesterfasern oder Nylonfasern, etc. enthält, und dessen Unterteil mehrere aufblasbare längliche Kammern aufweist. Das für den körpergerecht geformten Teil des Kissens verwendbare Polyesterfaser-Füllmaterial wird nicht näher spezifiziert.

Der Erfindung liegt die Aufgabe zugrunde, ein körpergerechtes Kissen zur Verfügung zu stellen, das eine einfache Struktur besitzt und ohne Flüssigkeitskammern oder aufblasbare Kammern auskommt, einfach herzustellen ist und einen erholsameren und entspannenderen Schlaf gestattet als die derzeit erhältlichen körpergerechten Kissen mit Latexkern.

Erfindungsgemäß wird diese Aufgabe durch ein körpergerechtes Kissen mit einem Körper aus Kunststoff-Fasern, einer Unterseite, vier Seitenflächen und einer Oberseite gelöst, dessen Oberseite etwa in der Mitte eine rinnenförmige Vertiefung aufweist, die sich von einer Seitenfläche zur gegenüberliegenden Seitenfläche erstreckt, wobei die Kunststoff-Fasern einen verfestigten Block bilden, der zum überwiegenden Anteil aus Polyesterbasisfasern und zum kleineren Teil aus Polyesterbinderfasern besteht.

Es hat sich überraschender Weise herausgestellt, daß körpergerechte Kissen mit einem Körper, der zum überwiegenden Anteil aus Polyesterbasisfasern und zum kleineren Teil aus Polyesterbinderfasern besteht, einen deutlich erholsameren und entspannteren Schlaf gestatten, als die derzeit verfügbaren körpergerechten Kissen, die einen Latexkern aufweisen.

In den Zeichnungen zeigen
- Fig. 1: das erfindungsgemäße Kissen im Längsschnitt ohne Hülle;
- Fig. 2: das erfindungsgemäße Kissen in perspektivischer Sicht, teilweise mit Hülle;
- Fig. 3: Querschnittaufnahmen von zur Herstellung der erfindungsgemäßen Kissen bevorzguten Polyethylenterephthalathohlfasern;
- Fig. 4: schematische Darstellung von zur Herstellung der erfindungsgemäßen Kissen bevorzugten Polyesterbinderfasern (Bikomponentenfasern).

Bei einer bevorzugten Ausführungsform des erfindungsgemäßen Kissens ist die Oberfläche wellenförmig ausgebildet und besteht aus zwei Wellenbergen und einem dazwischen liegenden Wellental, welche sich geradlinig von einer Seitenfläche zur gegenüberliegenden Seitenfläche erstrecken. Die Wellenberge können dabei unterschiedlich hoch sein, und die Unterseite ist vorzugsweise flach ausgebildet.

Das Kissen ist vorzugsweise umhüllt mit einem abnehmbaren Bezug, vorzugsweise bestehend aus einem Baumwoll-Polyester-Mischgewebe oder reiner Baumwolle. Zusätzlich kann das Kissen zur leichteren Entnahme aus dem abnehmbaren Bezug mit einem dünnen, thermisch verfestigtem Vliesstoff oder einer dünnen Wirkware umschlossen sein.

Der Polyesterkörper besteht vorzugsweise zu etwa 80 % aus Polyesterbasisfasern und zu etwa 20 % aus Polyesterbinderfasern.

Eine bevorzugte Ausführungsform der Erfindung wird nachfolgend anhand der Zeichnungen erläutert.

Die Fig. 1 und 2 zeigen den aus Kunststoff-Fasern bestehenden Körper 1, der eine Unterseite 2, vier Seitenflächen 3a, 3b, 3c und 3d und eine Oberseite 4 aufweist. Etwa in der Mitte des Körpers 1 befindet sich eine rinnenförmige Vertiefung 5, die sich von einer Seitenfläche 3b zur gegenüberliegenden Seitenfläche 3d erstreckt.

Bei der bevorzugten Ausführungsform ist die Oberseite 4 des Körpers 1 wellenförmig ausgebildet, und die rinnenförmige Vertiefung 5 besteht aus einem Wellental 5, das zwischen zwei Wellenbergen 6 und 7 liegt, welche sich geradlinig von einer Seitenflächen 3b zur gegenüberliegenden Seitenfläche 3d erstrecken. Es ist zweckmäßig, wenn die Wellenberge unterschiedliche Höhen besitzen, wobei der Wellenberg, auf dem der Nacken ruht, den kleineren Wellenberg bildet und eine Höhe von ca. 8 bis 12 cm, vorzugsweise etwa 10 cm, aufweist. Der dem Kopf zugewandte Wellenberg besitzt vorzugsweise eine Höhe von ca. 9 bis 13 cm, insbesondere etwa 11 cm und das Wellental sollte vorzugsweise zwischen 6 bis 10 cm hoch sein, insbesondere etwa 9 cm.

Der Körper 1 des körpergerechten Kissens ist vorzugsweise mit einem abnehmbaren Bezug 8 überzogen, welcher vorzugsweise aus einem Baumwoll-Polyester-Mischgewebe odere reiner Baumwolle besteht. Zur leichteren Entnahme des Faserblocks aus dem abnehmbaren Bezug kann dere Faserblock mit einem dünnen, thermisch verfestigtem Vliesstoff oder einer dünnen Wirkware bezogen sein.

Der Körper 1 des körpergerechten Kissens ist aus einem Faserblock geformt, der zu einem überwiegenden Anteil aus Polyesterbasisfasern und zu einem kleineren Teil aus Polyesterbinderfasern besteht. Bei einer bevorzugten Ausführungsform enthält der Polyesterkörper 1 etwa 80 % Polyesterbasisfasern und etwa 20 % Polyesterbinderfasern.

Das Polyesterfasermaterial ist an sich bekannt.

Neben anderen üblichen Polyesterbasisfasermaterialien kommen insbesondere Polyethylenterephthalatfasern in Betracht, welche vorzugsweise Hohlfasern sind.

Die in der bevorzugten Ausführungsform benutzten Polyesterbasisfasern aus Polyethylenterephthalat weisen einen vorzugsweise runden Querschnitt auf, sind vorzugsweise 4-Loch-Hohlfasern und haben einen bevorzugten Titer von etwa 4 - 20 dtex und weisen eine bevorzugte Stapellänge von etwa 25 - 100 mm auf (siehe Fig. 3).

Die Polyesterbinderfasern sind vorzugsweise Bikomponentenfasern, insbesondere vom Kern-Mantel-Typ und besitzen vorzugsweise einen runden Querschnitt und einen Titer von etwa 5 - 20 dtex (siehe Fig. 4). Die Kern-Mantel-Faser zeichnet sich durch unterschiedliche Schmelztemperaturen des Mantels gegenüber denjenigen des Faserkerns aus. Der Fasermantel schmilzt bei deutlich niedrigeren Temperaturen als der Kern, der meist aus Standard-Polyethylenterephthalat besteht.

Die beiden Fasertypen werden zu einer Stapelfasermischung verarbeitet und als solche auf einer handelsüblichen Krempel zu einem Faservlies verarbeitet. In diesem Verarbeitungsschritt werden die Fasern bis zur Einzelfaser aufgelöst und in einer Lage wirr orientierter Fasern zu einem Vlies abgelegt. Über einen Kreuzleger werden mehrere Lagen dieses Vlieses gelegt, bis ein vorzugsweise Quadratmetergewicht von 1500-5000 g/m² erzielt wird.

Dieses mehrlagige Faservlies wird nun in einem Heißluftofen bei 160°C - 220°C gebunden und zu einer Höhe von ca. 5 - 20 cm verdichtet. Dabei schmilzt der Mantel der Bikomponentenfaser und verbindet die Kreuzungspunkte untereinander.

Der dadurch erhaltene Vliesstoff-Block wird in einem weiteren Produktionsschritt durch Schneiden in die gewünschte Wellenform gebracht.

Der so hergestellte Vliesstoffblock kann in eine passende dünne Hülle verbracht werden, die aus einem dünnen, thermisch verfestigten Vliesstoff oder einer dünnen Wirkware besteht. Diese Hülle wird um den Vliesstoffkern vernäht.

Im folgenden wird der so umschlossene Vliesstoffkern in eine Hülle verbracht, die vorzugsweise aus einem Polyester/Baumwoll-Mischgewebe oder reiner Baumwolle besteht. Dieser, vorzugsweise mit einem Reißverschluß versehene Bezug sollte wie der Vliesstoffblock geformt sein.

Der Vliesstoffblock und die dünne Hülle aus thermisch verfestigtem Vliesstoff oder dünner Wirkware ist durch das Spülen mit warmem Wasser zu reinigen. Der vom Kissen trennbare Bezug aus Polyester/Baumwoll-Mischgewebe oder reiner Baumwolle ist bei 60°C maschinenwaschbar.

### Herstellungsbeispiel

Eine Fasermischung, bestehend aus 73 % 4-Loch-Polyethylenterephthalat-Hohlfasern mit einem Titer von 13 dtex und 63 mm Stapellänge und 27 % Bikomponentenfasern des Mantel-Kern-Schmelzfasertyps mit einem Titer von 15 dtex und einer Stapellänge von 63 mm, wird auf einer handelsüblichen Krempel zu einem Faservlies von 2000 g/m² verarbeitet.

Dieses Vlies wird auf eine Höhe von 15 cm komprimiert und in einem Heißluftofen bei 170°C zu einem Faserblock verfestigt.

Der vorliegende Faserblock wird mittels eines vibrierenden Drahtes zu den Kissen mit der gewünschten Wellenform geschnitten. Die Grundfläche des Kissens dieses Beispiels beträgt 57 x 39 cm. Der stärker ausgeprägte Wellenberg hat eine Höhe von 11 cm, das Wellental hat eine Höhe von 9 cm und der weniger ausgeprägte Wellenberg hat eine Höhe von 10 cm.

Dieses Kissen befindet sich in einem entfernbaren Überzug mit Reißverschluß, bestehend aus einem Polyester/Baumwoll-Mischgewebe.

### Untersuchungsbeispiel

Das im Herstellungsbeispiel beschriebene Kissen wurde dem Institut Forschungsgruppe Industrieanthropologie in Kiel zum Test im Vergleich zu handelsüblichen Latex-Kissen und einem Kissen aus visko-elastischem Schaum vorgelegt.

Im Detail wurde dabei die Abstützhöhe und der Winkel zwischen Kopf und Rumpf in Seiten- und Rückenlage auf harten und weichen Matratzen gemessen.

Überraschenderweise erzielte das im Herstellungsbeispiel beschriebene Faserkernkissen eine bessere Bewertung.

So wird das Faserkernkissen als vorteilhaft gegenüber dem Kissen aus visko-elastischem Schaum bewertet. Die subjektiven Eindrücke der Probanden unterstreichen diese Einschätzung.

Obwohl die Werte für Latex fast identisch sind, wird trotzdem das Faserkissen von den Probanden als deutlich vorteilhaft bewertet.

### Ergebnisse des Instituts Forschungsgruppe Industrieanthropologie in Kiel

| | Matratzenart | Lage (Rücken/ Seite) | Faserkissen | Latex | Visko-elastischer Schaum |
|---|---|---|---|---|---|
| Abstützhöhe | Hart | Rücken | 2 | 2 | 2 |
| | | Seite | 3 | 3 | 4 |
| | Weich | Rücken | 2 | 2 | 4 |
| | | Seite | 2 | 2 | 4 |
| Winkel | Hart | Rücken | 3 | 2 | 2 |
| | | Seite | 3 | 3 | 4 |
| | Weich | Rücken | 4 | 4 | 4 |
| | | Seite | 2 | 3 | 4 |

Bewertung erfolgte von 1 - 5, wobei 1 die Bestnote darstellt.

In einer weiteren Testreihe wurde die Temperatur- und Feuchteentwicklung an Nacken und Hinterkopf gemessen, um das Mikroklima zu bestimmen.

In diesem Test schnitt das beschriebene Kissen subjektiv ebenfalls besser ab als das Latexkissen, mit besseren Ergebnissen im Mikroklima.

### Ergebnisse des Instituts Forschungsgruppe Industrieanthropologie in Kiel

| | Visko-elastischer Schaum | Latex | Faserblock |
|---|---|---|---|
| Mikroklima | | | |
| Temperatur °C Kopf | 35,7 | 35,5 | 34,6 |
| Nacken | 35,7 | 35,4 | 34,7 |
| | | | |
| Relative Feuchte Kopf % | 29,6 | 27,2 | 28,6 |
| Nacken | 39,1 | 37 | 33,5 |

Die Temperaturentwicklung im Kopf- und Nackenbereich ist mit dem Faserblock-Kissen niedriger, auch die relative Feuchte, besonders im Nackenbereich ist geringer. Das Mikroklima, welches durch das Faserblock-Kissen entsteht, ist somit günstiger für den Schläfer.

### Ergebnisse eines Verbrauchertests

Des weiteren wurde das beschriebene Kissen in einem Endverbrauchertest im Markt geprüft. Der Test wurde durchgeführt von der DELTA Marketing Research International, Spanien.

100 Probanden testeten das Kissen für 3 Wochen mit folgenden Ergebnissen:
- 82 % der Befragten beurteilen das Kissen als komfortabel oder sehr komfortabel
- 77 % der Befragten bestätigen eine Reduzierung des Schnarchens
- 85 % der Befragten mit Nackenschmerzen konstatieren eine Linderung ihrer Beschwerden.

### Bezugszeichenliste

- 1: Körper
- 2: Unterseite
- 3a: Seitenfläche
- 3b: Seitenfläche
- 3c: Seitenfläche
- 3d: Seitenfläche
- 4: Oberseite
- 5: Vertiefung / Wellental
- 6: Wellenberg
- 7: Wellenberg
- 8: Bezug

## Patentansprüche

1. Körpergerechtes Kissen mit einem Körper (1) aus Kunststoff-Fasern, einer Unterseite (2), vier Seitenflächen (3a, 3b, 3c, 3d) und einer Oberseite (4), wobei die Oberseite (4) etwa in der Mitte eine rinnenförmige Vertiefung (5) aufweist, die sich von einer Seitenfläche (3b) zur gegenüberliegenden Seitenfläche (3d) erstreckt und wobei die Kunststoff-Fasern einen verfestigten Block bilden, der zum überwiegenden Anteil aus Polyesterbasisfasern und zum kleineren Teil aus Polyesterbinderfasern besteht.

2. Körpergerechtes Kissen nach Anspruch 1, bei welchem die Polyesterbasisfasern Polyesterhohlfasern sind.

3. Körpergerechtes Kissen nach mindestens einem der Ansprüche 1 oder 2, bei welchem die Oberseite (4) wellenförmig ausgebildet ist und aus zwei Wellenbergen (6, 7) und einem dazwischen liegenden Wellental (5) besteht, welche sich geradlinig von einer Seitenfläche (3b) zur gegenüberliegenden Seitenfläche (3d) erstrecken.

4. Körpergerechtes Kissen nach mindestens einem der Ansprüche 1 bis 3, bei welchem die Wellenberge (6, 7) unterschiedlich hoch sind.

5. Körpergerechtes Kissen nach mindestens einem der Ansprüche 1 bis 4, bei welchem die Unterseite (2) flach ausgebildet ist.

6. Körpergerechtes Kissen nach mindestens einem der Ansprüche 1 bis 5, welches mit einem abnehmbaren Bezug (8) aus vorzugsweise einem Baumwoll-Polyester-Mischgewebe oder reiner Baumwolle überzogen ist.

7. Körpergerechtes Kissen nach mindestens einem der Ansprüche 1 bis 6, bei welchem der Faserblock mit einem dünnen, thermisch verfestigten Vliesstoff oder einer dünnen Wirkware bezogen ist.

8. Körpergerechtes Kissen nach mindestens einem der Ansprüche 1 bis 7, bei welchem der Polyesterkörper (1) zu etwa 80 % aus Polyesterbasisfasern und zu etwa 20 % aus Polyesterbinderfasern besteht.

9. Körpergerechtes Kissen nach Anspruch 8, bei welchem die Polyesterbasisfasern aus Polyethylenterephthalatfasern mit vorzugsweise einem runden Querschnitt bestehen.

10. Körpergerechtes Kissen nach mindestens einem der Ansprüche 8 oder 9, bei welchem die Polyesterbasisfasern aus Polyetherhohlfasern bestehen.

11. Körpergerechtes Kissen nach Anspruch 10, bei welchem die Polyesterhohlfasern 4-Loch-Hohlfasern sind.

12. Körpergerechtes Kissen nach mindestens einem der Ansprüche 10 oder 11, bei welchem die Polyesterhohlfasern einen Titer von etwa 4 - 20 dtex und eine Stapellänge von etwa 50 - 75 mm aufweisen.

13. Körpergerechtes Kissen nach mindestens einem der Ansprüche 1 bis 12, bei welchem die Polyesterbinderfasern Bikomponentenfasern sind, vorzugsweise vom Kern-Mantel-Typ.

14. Körpergerechtes Kissen nach mindestens einem der Ansprüche 1 bis 13, bei welchem die Polyesterbinderfasern einen Titer von etwa 5 - 20 dtex aufweisen.
